# EUROPÄISCHE PATENTSCHRIFT

(11) **EP 0 122 589 B1**
(45) Veröffentlichungstag und Bekanntmachung des Hinweises auf die Patenterteilung: **11.04.1990**
(21) Anmeldenummer: 84104005.8
(22) Anmeldetag: 10.04.1984
(51) Int. Cl.: D21H 23/70, B05C 9/06

(54) **Verfahren und Vorrichtung zum Herstellen von Folien für Beschichtungszwecke, insbesondere Dekorfolien für die Beschichtung von Hartfaser-, Span- oder Holzplatten**
Process and apparatus for manufacturing sheets for coating purposes, in particular decorative sheets for coating hard fibre, chip or wood board
Procédé et appareil pour la fabrication de feuilles pour des applications de revêtement, en particulier des feuilles décoratives pour le revêtement des plaques en fibres dures, en copeaux ou en bois

(30) Priorität: 16.04.1983 DE 3313825
(43) Veröffentlichungstag der Anmeldung: 24.10.1984
(73) Patentinhaber: VITS-Maschinenbau GmbH, D-40764 Langenfeld (DE)
(72) Erfinder: von Kwiatowski, Kurt, Dr., D-5300 Bonn 1 (DE); Unger, Udo, D-5653 Leichlingen (DE); Esch, Hilmar, D-4150 Krefeld (DE); Neumann, H. S., D-6086 Riedstadt (DE)
(74) Vertreter: Cohausz & Florack Patentanwälte

(56) Entgegenhaltungen:
- EP-A- 0 022 153
- EP-A- 0 054 405
- EP-A- 0 075 646
- AT-B- 332 107
- CH-A- 177 679
- DE-A- 1 696 261
- DE-A- 2 251 722
- DE-C- 580 813

## Beschreibung

Die Erfindung bezieht sich auf ein Verfahren zum Herstellen einer Folie, insbesondere für die Beschichtung von Hartfaser-, Span- und Holzplatten durch Tränken eines einen Füllstoff wie Titandioxid, Kaolin oder Bariumsulfat enthaltenden saugfähighen Papiers mit einem Imprägniermittel und anschließendes Trocknen, wobei bei der Papierherstellung dem Ganzstoff nur ein Teil des für eine ausreichende Opazität der Folie erforderlichen Füllstoffs zugesetzt wird.

In der Möbelindustrie werden heutzutage in großem Umfange Hartfaser- oder Spanplatten eingesetzt, die ein- oder zweiseitig mit solchen Folien abgedeckt sind. Solche Folien werden aber auch als Abdeckung für die Schnittkanten eingesetzt. Entsprechend den Anforderungen an die Folie unterscheiden sich die Folien in der Zusammensetzung, der Farbe und dem Gewicht. Bei allen Folien besteht die Forderung, daß sie eine gute Opazität besitzen, damit der Untergrund, auf dem sie aufgebracht werden, nicht durchscheint. Die Gefahr des Durchscheinens des Untergrunds besteht vor allem bei weißen und uni-farbigen Dekorfolien.

Die Opazität einer Folie wird vom Füllstoffgehalt bestimmt. Unter technischen und wirtschaftlichen Aspekten ist es für den Papiermacher jedoch nicht möglich, Rohpapier mit einem Füllstoffgehalt von über 40 % herzustellen. Um trotz dieser Grenze die gewünschte Opazität zu erreichen, ist es erforderlich, das Rohpapier dicker zu machen. Das bedeutet aber eine Erhöhung des m²⁻Preises sowohl für das Rohpapier als auch einen größeren Verbrauch an Imprägniermittel für das größere Papiervolumen pro m².

Ein weiterer Nachteil des bekannten Verfahrens besteht darin, daß der Papiermacher wirtschaftlich nur Chargen von mehreren Tonnen herstellen kann. Das bedeutet, daß der Imprägnierer, der eine Folie mit einer bestimmten Farbe herstellen will, jeweils das Rohpapier einer ganzen Charge beim Papiermacher auch dann abnehmen muß, wenn die Charge wesentlich mehr m² ergibt als er benötigt. Deshalb haben sich in der Praxis bei den Folienherstellern große Lagerbestände an Rohpapier mit verschiedenen Farben angesammelt.

Diese Schwierigkeiten sollen zumindest teilweise mit einem bekannten Verfahren (DE-A-1 696 261) der eingangs genannten Art überwunden werden, bei dem der bei der Papierherstellung dem Ganzstoff zugesetzte Anteil an Füllstoff, und zwar Titandioxid, bis zu 39 % beträgt. Aus der Praxis ist jedoch bekannt, daß ein derart hoher Fullstoffgehalt allenfalls mit sehr hohem Aufwand zu erreichen ist. Um den für die gewünschte Opazität erforderlichen restlichen Teil des Füllstoffs zuzusetzen, wird das Rohpapier mit einem in Wasser dispergierten Gemisch aus 30 Gewichtsanteilen Füllstoff und 70 Gewichtsanteilen eines Melamin-Harnstoff-Mischkondensats getränkt. Bei dieser Behandlung transportiert das Imprägniermittel in Abhängigkeit von der örtlich unterschiedlichen Porosität des Papiers mehr oder weniger Füllstoff in das poröse Papier, während der übrige Teil auf der Oberfläche des Papiers verbleibt. Das führt dazu,daß der für die Opazität verantwortliche Fullstoff ungleichmäßig über die Oberfläche verteilt ist. Das Papier bekommt dadurch ein wolkenartiges Erscheinungsbild. Da das Papier grundsätzlich nach der Tränkung mit dem Imprägniermittel und dem Füllstoff abgerakelt wird, wird das wolkenartige Erscheinungsbild besonders deutlich. Um diese Ungleichmäßigkeit zu kaschieren, wird die Oberfläche mit einem pigmentierten Oberflächenharzauftrag versehen.

Ausgehend von diesem bekannten Verfahren und in Kenntnis seiner Nachteile liegt der Erindung die Aufgabe zugrunde, mit weniger großem verfahrenstechnischen Aufwand zu einem besseren Produkt zu kommen.

Diese Aufgabe wird erfindungsgemäß dadurch gelöst, daß der restliche Teil des Füllstoffs auf das Rohpapier als fließfähige oder pastöse Masse vor der Imprägnierung aufgetragen wird. Das verbesserte Erscheinungsbild (wolkenfrei) der Folie beruht darauf, daß der Auftrag der fließfähigen oder pastösen Masse auf das Rohpapier und nicht auf ein durch ein Imprägniermittel behandeltes Papier und ohne Zusatz von Imprägniermittel erfolgt. Mit an sich bekannten Auftragsverfahren läßt sich die aufzutragende Menge genau dosieren. Einer Abrakelung von eventuell überschüssigem Füllstoff bedarf es nicht. Die Imprägnierung erfolgt dann am komplett gefüllten Rohpapier, was problemlos möglich ist.

Bei Druckverfahren ist es zwar bekannt, eine Seite eines Papiers zu bedrucken und anschließend zu imprägnieren, doch sind solche Verfahren nicht mit dem erfindungsgemäßen Verfahren vergleichbar, bei dem es darauf ankommt, auf möglichst wirtschaftliche Art und Weise zu einer Folie mit einem bei der Papierherstellung nicht erzielbaren Füllstoffgehalt zu kommen. Das Problem, wie der restliche Teil des Füllstoffs in dosierter Menge zugesetzt werden kann, stellt sich bei einem solchen Verfahren nicht.

Da das Erscheinungsbild der Folie vom auf die Sichtseite des Rohpapiers aufgetragenen Füllstoff abhängt, ist nach einer Ausgestaltung vorgesehen, daß dafür ein höherwertiger Füllstoff verwendet wird. Da der höherwertige Füllstoff die Penetration des Imprägniermittels stärker behindert als ein geringerwertiger Füllstoff, sollte auf die andere Seite (Rückseite) des Rohpapiers entweder kein Füllstoff oder ein geringerwertiger Füllstoff aufgetragen werden, so daß die Folie nach wie vor problemlos durchimprägniert werden kann. Wird auf die Rückseite geringerwertiger Füllstoff aufgetragen, dann kann der Anteil an höherwertigem Füllstoff wegen des Beitrags des geringerwertigen Füllstoffs zur Opazität vermindert werden, was Kostenvorteile bezüglich des Materialeinsatzes mit sich bringt. Als höherwertiger Füllstoff wird vorzugweise Titandioxid, Zinksulfid oder Talkum und als geringerwertiger Füllstoff Kaolin, Kreide oder Bariumsulfatverwendet. Auf die andere Seite (Rüchseite) kann aber auch Kleber aufgetragen werden.

Der Auftrag des restlichen Teils des Füllstoffs erfolgt zweckmäßigerweise im direkten oder indirekten Tiefdruckverfahren. Von der gesamten Füllstoffmenge sollte höchstens die Hälfte dem Ganzstoff zugegeben werden. Insbesondere sollte die Füllstoffmenge ein Drittel der gesamten Menge betragen.

Da der Imprägnierer den restlichen Füllstoffanteil in das Rohpapier einbringt, besteht für ihn die Möglichkeit, die Farbe des Rohpapiers in gewissen Genzen den speziellen Wünschen anzupassen. Er kann also aus den vielen m² einer Charge Folien mit unterschieldlichen Farbnuancen herstellen. Nicht länger braucht er große Mengen an Rohpapier auf Lager zu nehmen, wenn die vom Papierhersteller eingestellte Farbe nicht mit der gewünschten Farbe für die Folien übereinstimmt.

Im folgenden wird die Erfindung anhand einer Zeichnung, die zwei Vorrichtungen zur Durchführung des erfindungsgemäßen Verfahrens in schematischer Darstellung zeigt, näher erläutert.

Rohpapier mit einem Füllstoffgehalt von 10 bis 20 % des trockenen Rohpapiers wird als Warenbahn 1 einem Auftragswerk 2 zugeführt. Das Auftragswerk 2 trägt auf eine Seite des saugfähigen Rohpapiers den restlichen Teil der endlich in der Folie gewünschten Füllstoffmenge auf. Das Auftragswerk 2 besteht aus einem mit dem fließfähigen bzw. pastösen Füllstoff gefüllten Becken 3, einer in den Füllstoff eintauchenden Rasterwalze 4, einem Rakel 5 und einer Gegendruckwalze 6, die von der Warenbahn 1 teilweise umschlungen wird. Das Auftragswerk 2 arbeitet nach dem Tiefdruckverfahren mit dem Oszillierrakel 5 und der Rasterwalze 4 vorzugweise im Gegenlauf. Die die feuchte Füllstoffmasse tragende Warenbahn 1 gelangt dann zu einem Zwischentrockner 7, z.B. einem Infrarotstrahlungstrockner oder einem Heißlufttrockner. Anschließend läuft die Warenbahn über eine Kuhlwalze 8. Von der Kühlwalze wird sie unter Zuhilfenahme von Führungsrollen mit der Rückseite über eine Anfeuchtwalze 9 des Imprägnierwerkes 10 geleitet. Die Anfeuchtwalze 9 taucht in das in einem Becken 11 befindliche Imprägniermittel ein. Über eine Breitstreckwalze 12 und weitere. Umlenkwalzen wird dann die Warenbahn in das Bad des Imprägniermittels geleitet und getränkt. Die so mit Imprägniermittel getränkte Warenbahn gelangt dann zwischen zwei Dosierwalzen 13, 14, deren Walzenspalt überflüssiges Imprägniermittel abquetscht. Hinter den Dosierwalzen 13, 14 ist ein herkömmlicher, als Schwebetrockner ausgebildeter Durchlauftrockner angeordnet.

Das Ausführungsbeispiel der Fig. 2 unterscheidet sich von dem der Fig. 1 lediglich darin, daß ein zweites, gleichartiges Auftragswerk 15 mit einem Zwischentrockner 16 und einer Kühlwalze 17 vorgesehen ist, um die Füllstoffmasse auf beide Seiten des Rohpapiers auftragen zu können.

Mit dem erfindungsgemäßen Verfahren beträgt der Strich in dem oder den Auftragswerken 2 bzw. 15, insbesondere 10 g/m².

Für die Auftragsmasse wird als Beispiel folgende Rezeptur angegeben: H₂0 mit Dispergator (z.B. Ammoniumpolyacrylat) von 0,3 bis 0.5 % (bezogen auf Füllstoffmenge) und mit Bindemittel von ca. 15 % (bezogen auf Füllstoffmenge), davon ca. 3 % natürlicher Art (Casein, Stärke od. dgl.) und ca. 12 % synthetischer Binder (z.B. Acrylat),

je nach Auftragsverfahren 30 bis 70 %

Um eine ausreichende Opazität der Folie und eine ausreichende Abreibfestigkeit zu erreichen, ging man bei dem bekannten Verfahren in der Regel von einem Rohpapier mit einem Gewicht von 80 g/m² aus. Die gleichen Eigenschaften hat eine nach dem erfindungsgemäßen Verfahren hergestellte Folie, bei der das Gewicht des Rohpapiers 40 bis 60 g/m² beträgt. Daraus resultiern geringere Kosten pro qm für nach dem erfindungsgemäßen Verfahren hergestellte Folien. Ein weiterer Kostenvorteil für das erfindungsgemäße Verfahren ergibt sich aufgrund geringerer Lagerkosten, weil es dem Imprägnierer möglich ist, das Rohpapier aus einer Charge unterschieldlich zu tönen, um die verschiedenen Farbwünsche auch bei kleineren Flächen erfüllen zu können.

## Patentansprüche

1. Verfahren zum Herstellen einer Folie, insebsondere für die Beschichtung von Hartfaser-, Span- und Holzplatten durch Tränken eines einen Füllstoff wie Titandioxid, Kaolin oder Bariumsulfat enthaltenden saugfähigen Papiers mit einem Imprägniermittel und anschließendes Trocknen, wobei bei der Papierherstellung dem Ganzstoff nur ein Teil des für eine ausreichende Opazität der Folie erforderlichen Füllstoffs zugesetzt wird, dadurch gekennzeichnet, daß der restliche Teil des Füllstoffs auf das Rohpapier als fließfähige oder pastöse Masse vor der Imprägnierung aufgetragen wird.

2. Verfahren nach Anspruch 1, dadurch gekennzeichnet, daß auf die eine Seite (Sicheseite) des Rohpapiers ein höherwertiger Füllstoff aufgetragen wird.

3. Verfahren nach Anspruch 2, dadurch gekennzeichnet, daß auf die andere Seite (Rückseite) des Rohpapiers ein geringerwertiger Füllstoff aufgetragen wird.

4. Verfahren nach Anspruch 1, 2 oder 3, dadurch gekennzeichnet, daß als höherwertiger Füllstoff Titandioxid, Zinksulfid oder Talkum verwendet wird.

5. Verfahren nach Anspruch 3, dadurch gekennzeichnet, daß als geringerwertiger Füllstoff Kaolin, Kreide oder Bariumsulfat verwendet wird.

6. Verfahren nach Anspruch 2, dadurch gekennzeichnet, daß auf die andere Seite Kleber aufgetragen wird.

7. Verfahren nach Anspruch 1 bis 6, dadurch gekennzeichnet, daß der Auftrag des restlichen Teils des Füllstoffs im direkten oder indirekten Tiefdruckverfahren erfolgt.

8. Verfahren nach Anspruch 1 bis 7, dadurch gekennzeichnet, daß von der gesamten Füllstoffmenge höchstens die Hälfte dem Ganzstoff zugegeben wird.

9. Verfahren nach Anspruch 8, dadurch gekennzeichnet, daß der Füllstoffanteil, im Ganzstoff ein Drittel der Gesamtmenge beträgt.

10. Verfahren nach einem der Ansprüche 1 bis 9, dadurch gekennzeichnet, daß die Farbe der Folie durch Zusatz von Farbpigmenten in den restlichen Teil des Füllstoffes eingestellt wird.

## Revendications

1. Procédé pour la fabrication d'une feuille, en particulier pour le revêtement de plaques en fibres dures, en agglomérés et en bois, par imprégnation d'un papier absorbant contenant une charge comme du dioxyde de titane, du kaolin ou du sulfate de baryum avec un moyen d'imprégnation et séchage subséquent, une partie seulement de la charge nécessaire pour une opacité suffisante de la feuille étant ajoutée à la pâte à papier lors de la fabrication du papier, caractérisé en ce que la partie restante de la charge est appliquée sur le papier brut avant l'imprégnation sous forme de masse fluide ou pâteuse.

2. Procédé selon la revendication 1, caractérisé en ce qu'une charge de valeur plus élevée est appliquée sur une face (face visible) du papier brut.

3. Procédé selon la revendication 2, caractérisé en ce qu'une charge de valeur moins élevée est appliquée sur l'autre face (face arrière) du papier brut.

4. Procédé selon la revendication 1, 2 ou 3, caractérisé en ce qu'on utilise comme charge de valeur plus élevée du dioxyde de titane, du sulfure de zinc ou du talc.

5. Procédé selon la revendication 3, caractérisé en ce qu'on utilise comme charge de valeur moins élevée du kaolin, de la craie ou du sulfate de baryum.

6. Procédé selon la revendication 2, caractérisé en ce qu'on dépose de la colle sur l'autre face.

7. Procédé selon la revendication 1 à 6, caractérisé en ce que l'application dë la partie restante de la charge est effectuée par le procédé d'impression directe ou indirecte.

8. Procédé selon la revendication 1 à 7, caractérisé en ce qu'au plus la moitié de la quantité totale de charge est ajoutée à la pâte à papier.

9. Procédé selon la revendication 8, caractérisé en ce que plus la portion de charge dans la pâte à papier s'élève à un tiers de la quantité totale.

10. Procédé selon l'une des revendications 1 à 9, caractérisé en ce que la couleur de la feuille est réglée par addition de pigments colorants dans la partie restante de la charge.

## Claims

1. A process for manufacturing a sheet, more particularly for coating hard fibre, chip and wood board, by impregnating an absorbent paper containing a filler, such as titanium dioxide, kaolin or barium sulphate, with an impregnating agent, followed by drying, only a proportion of the filler required for adequate opacity of the sheet being added to the paper pulp during papermaking, characterized in that the remainder of the filler is applied to the base paper in the form of a flowable or pasty substance prior to impregnation.

2. A process according to claim 1, characterized in that a filler of higher quality is applied to one side (the visible side) of the base paper.

3. A process according to claim 2, characterized in that a filler of lower quality is applied to the other side (rear side) of the base paper.

4. A process according to claims 1, 2 or 3, characterized in that the filler of higher quality used is titanium dioxide, zinosulphide or talcum.

5. A process according to claim 3, characterized in that the filler of lower quality used is kaolin, chalk or barium sulphate.

6. A process according to claim 2, characterized in that adhesive is applied to the other side.

7. A process according to claims 1 to 6, characterized in that the remainder of the filler is applied in the direct or indirect intaglio process.

8. A process according to claims 1 to 7, characterized in that at most one half of the total quantity of filler is added to the paper pulp.

9. A process according to claim 8, characterized in that the proportion of filler in the paper pulp amounts to one third of the total quantity.

10. A process according to one of claims 1 to 9, characterized in that the colour of the sheet is adjusted by the addition of colouring pigments to the remainder of the filler.
